# EUROPÄISCHE PATENTSCHRIFT

(11) **EP 0 881 955 B1**
(45) Veröffentlichungstag und Bekanntmachung des Hinweises auf die Patenterteilung: **21.04.2004**
(21) Anmeldenummer: 97903348.7
(22) Anmeldetag: 21.02.1997
(51) Int. Cl.: B05D 7/00

(54) **VERFAHREN ZUR MEHRLAGIGEN BESCHICHTUNG VON SUBSTRATEN MIT ELEKTROTAUCHLACK UND PULVERLACK**
PROCESS FOR THE MULTI-LAYERED COATING OF SUBSTRATES WITH ELECTROPHORETIC COATING MATERIAL AND POWDER COATING MATERIAL
PROCEDE PERMETTANT DE RECOUVRIR DES SUBSTRATS DE PLUSIEURS COUCHES DE SUBSTANCE DE TREMPAGE ELECTRO-PHORETIQUE ET DE POUDRE POUR REVETEMENT ELECTROSTATIQUE

(30) Priorität: 23.02.1996 DE 19606706
(43) Veröffentlichungstag der Anmeldung: 09.12.1998
(73) Patentinhaber: BASF Coatings Aktiengesellschaft, 48165 Münster (DE)
(72) Erfinder: REITER, Udo, D-48291 Telgte (DE); BOYSEN, Rolf, D-48163 Münster (DE); RADEMACHER, Josef, Beverly Hills, MI 48025 (US); BRÜCKEN, Thomas, D-48165 Münster (DE)
(74) Vertreter: Fitzner, Uwe, Dr.
(86) Internationale Anmeldenummer: PCT/EP1997/000831
(87) Internationale Veröffentlichungsnummer: WO 1997/030796

(56) Entgegenhaltungen:
- EP-A- 0 525 867
- EP-A- 0 646 420
- US-A- 3 998 716

## Beschreibung

Die vorliegende Erfindung betrifft ein Verfahren zur mehrlagigen Beschichtung von Substraten mit einer Grundierungsschicht aus Elektrotauchlack und einer Decklackschicht aus Pulverlack.

Die Beschichtung von vornehmlich elektrisch leitfähigen Substraten mit einem Elektrotauchlack ist ein seit vielen Jahren gängiges Verfahren. Der Elektrotauchlack befindet sich dabei als (wäßrige) Dispersion in einem Bad. Das zu beschichtende Substrat wird als eine von zwei Elektroden geschaltet und in dieses Bad getaucht. Daraufhin kommt es zur elektrophoretischen Abscheidung des Elektrotauchlackes auf dem Substrat. Nach dem Erreichen einer hinreichend dicken Lackschicht wird der Beschichtungsvorgang beendet und die Lackschicht getrocknet und in der Regel eingebrannt.

An der Kathode elektrisch abscheidbare Harze sind z.B. in der US-PS 3,617,458 beschrieben. Es handelt sich um vemetzbare Überzugsmassen, die sich auf der Kathode ablagern. Diese Überzugsmassen leiten sich von einem ungesättigten Polymerisat, das Amingruppen und Carboxylgruppen enthält, und einem epoxidierten Material ab.

In der US-PS 3,663,389 werden kationisch-elektrisch ablagerbare Zusammensetzungen beschrieben, die Mischungen von bestimmten Amin-Aldehyd-Kondensaten und einer Vielzahl von kationischen harzartigen Materialien sind, wobei eines dieser Materialien durch Umsetzung eines organischen Polyepoxids mit einem sekundären Amin und Solubilisieren mit Säure hergestellt werden kann.

Aus der US-PS 3,640,926 sind wäßrige Dispersionen bekannt, die sich an der Kathode elektrisch ablagern lassen und aus einem Epoxiharzester, Wasser und tertiären Aminosaizen bestehen. Der Epoxiester ist das Reaktionsprodukt von. einem Glycidylpolyether und einer basischen ungesättigten Ölsäure. Das Aminsalz ist das Reaktionsprodukt von einer aliphatischen Carbonsäure und einem tertiären Amin.

Bindemittel auf Epoxid- und Polyurethanbasis zur Verwendung von Bindemitteldispersionen und Pigmentpasten sind darüber hinaus in zahlreichen Ausgestaltungen bekannt. Beispielsweise sei auf die DE-27 01 002, die EP-A-261 385, die EP-A-004 090 und die DE-PS 36 30 667 verwiesen.

Aus EP 0 646 420 A1, EP 0 525 867 A1 sowie der US 3,998,716 sind Verfahren bekannt, bei denen ein Elektrotauchlack mit Pulverlack überschichtet wird. Aus diesem Stand der Technik ist jedoch keine teilweise oder ganze Trocknung des Elektrotauchlacks vor der Pulverlackapplikation zu entnehmen, so daß der Substanzverlust beim Einbrennen der Elektrotauchlackschicht durch Ausgasen von Lösemitteln und flüchtigen Spaltprodukten weniger als 20 % beträgt.

Auch die Beschichtung von Stoffen mit Pulverlacken ist ein gängiges Verfahren. Hierbei wird der pulverförmige trockene Lack gleichmäßig auf das zu beschichtende Substrat aufgebracht Anschließend wird durch Erhitzen des Substrates der Lack geschmolzen und eingebrannt. Die besonderen Vorteile der Pulverlacke sind u.a, daß sie ohne Lösemittel auskommen und daß die bei üblichen Lacken auftretenden Verluste durch Overspray vermieden werden, da nicht haftender Pulverlack nahezu komplett rückgeführt werden kann. Die Aufbringung des Pulverlackes auf das Substrat erfolgt vorzugsweise durch elektrostatische Haftung, die durch das Anlegen von Hochspannung oder durch Reibungsaufladung erzeugt wird.

Nach dem Stand der Technik ist auch die Kombination der Beschichtung mit Elektrotauchlack und mit Pulverlack bekannt. So wird beispielsweise gemäß der DE-PS 4313762 zunächst eine Pulverlackschicht aufgesintert und anschließend ein Elektrotauchlack aufgebracht. Aus der JP 63274800 ist ferner bekannt, einen Elektrotauchlack aufzubringen und bei 110 °C zu trocknen, einen Pulverlack aufzubringen und schließlich beide Schichten gemeinsam einzubrennen. Durch diese zwei- oder mehrschichtige Lackierung können die Produkteigenschaften optimiert werden. Eine Grundierung mit Elektrotauchlack kann auch erforderlich werden bei Substraten, die aus werkstofftechnischen oder geometrischen Gründen für Pulverlack schwer zugänglich sind. Eine typische Anwendung dieser mehrschichtigen Lackierung ist die Beschichtung von Heizkörperradiatoren. Dabei wird so vorgegangen, daß nach der Beschichtung des Substrates mit dem Elektrotauchlack dieser Lack erst in einem Trockner eingebrannt wird. Dabei werden Temperaturen von typischerweise über 100 °C erreicht, und der Elektrotauchlack bindet ab. Nach diesem Einbrennvorgang wird das grundierte Substrat wieder abgekühlt, um anschließend mit der Pulverlackschicht versehen zu werden. Für die Aushärtung des aufgebrachten Pulverlackes ist dann ein zweiter Einbrennvorgang erforderlich. Der Nachteil dieser Verfahrensweise ist, daß das Substrat während des Beschichtungsvorganges zweimal getrocknet und erhitzt werden muß. Dies ist sehr energieaufwendig, und es entstehen erhebliche Investitionsund Betriebskosten.

Die Erfindung hat sich demgegenüber die Aufgabe gestellt, ein Verfahren zur mehrlagigen Beschichtung von Substraten mit Elektrotauchlack und Pulverlack zu entwickeln, das bei gleichen Produktqualitäten vereinfacht, energiesparsamer und kostengüstiger arbeitet. Diese Aufgabe wird erfindungsgemäß durch ein Verfahren gelöst, bei dem
a) auf ein Substrat (1) vorzugsweise aus Metall, insbesondere Eisen oder Zink mindestens eine Schicht (2) aus Flüssiglack, vorzugsweise aus Elektrotauchlack aufgebracht wird,
b) das Substrat (1) nach dem Tauchen ganz oder teilweise getrocknet wird,
c) mindestens eine Schicht Pulverlack (3) aufgebracht wird und
d) Elektrotauchlack und Pulverlack gemeinsam eingebrannt werden,wobei das Trocknen bei Temperaturen von ≤ 100 °C, vorzugsweise ≤ 40 °C erfolgt, und dadurch der Gehalt an Lösemitteln derart gesenkt wird, daß der Substanzverlust beim Einbrennen der Elektrotauchlackschicht durch Ausgasen von Lösemitteln und flüchtigen Spaltprodukten weniger als 20 %, vorzugsweise 13 %, beträgt.

Das erfindungsgemäße Verfahren verzichtet demgemäß auf einen separaten Trocknungs- und Einbrennschritt für den Elektrotauchlack, bevor der Pulverlack aufgebracht wird. Stattdessen werden beide Lacke in einem gemeinsamen Schritt eingebrannt. Dieses Vorgehen bedeutet eine erhebliche Vereinfachung des Beschichtungsvorganges. Durch das Weglassen eines Einbrennvorganges verringern sich sowohl die Investitions- als auch Betriebskosten. Es braucht nur ein einziger Einbrennofen zur Verfügung gestellt und betrieben werden. Hierdurch kommt es auch zu einer Einsparung von Heizenergie. Zudem ist die gesamte Bearbeitungszeit für den Beschichtungsvorgang kürzer, so daß die Produktivität der Anlage gesteigert wird.

Da das zu beschichtende Substrat die vorzugsweise mit einer Elektrotauchlackierung vorgrundiert wird, handelt es sich hierbei vornehmlich um ein elektrisch leitfähiges Substrat. Insbesondere kann es sich um ein Metall handeln, vorzugsweise Eisen oder Zink.

In Schritt a) wird wird erfindungsgemäß auf das beschriebene Substrat ein Flüssiglack aufgebracht. Hierfür sind alle nach dem Stand der Technik bekannten Beschichtungsverfahren einsetzbar.

Als Beschichtungsmaterial sind alle in der Fachweit bekannten Flüssiglacke verwendbar. Insbesondere kommen alle üblichen wässrigen Elektrotauchlacke in Betracht. Beispielsweise sind Elektrotauchlacke verwendbar, die Epoxidharze, die vorzugsweise aminmodifiziert sind, und/oder blockiertes aliphatisches Polyisocyanat, Pigmentpaste sowie ggf. weitere Additive enthalten.

In einer bevorzugten Ausführungsform des erfindungsgemäßen Verfahrens wird die Elektrotauchlackschicht nach der Entnahme des Substrates aus dem Bad vorzugsweise durch Lufttrocknung, z.B. mit Hilfe eines Gebläses vorgetrocknet. Vorzugsweise kann es sich bei der Luft um trockene Luft, z.B. Druckluft, handeln.

Zugleich mit dem Trocknungsvorgang wird eine leichte Erwärmung des Substrates vorgenommen, wobei jedoch ein Verlaufen oder Einbrennen des Lackes zu vermeiden ist. Zweck ist es vielmehr in erster Linie, bei Einsatz der üblichen wäßrigen Elektrotauchlacke den auf diesen verbliebenen Wasserfilm zu entfernen. Daher werden Temperaturen von ≤ 100 °C bevorzugt. Vorzugsweise sollten Temperaturen von ≤ 80 °C, insbesondere bevorzugt ≤ 60 °C, höchst bevorzugt von ≤ 40 °C eingehalten werden.

Der Trocknungsvorgang erstreckt sich über einen Zeitraum von nicht mehr als 60 min.. Vorzugsweise liegt die Trocknungszeit bei ≤ 40 min., besonders bevorzugt bei ≤ 30 min., höchst bevorzugt bei ≤ 20 min..

Die Vortrocknung der Elektrotauchlackschicht wird vorgenommen, bis deren Gehalt an Lösemitteln derart abgenommen hat, daß beim nachfolgenden Einbrennen die Substanz der Schicht um weniger als 20 %, vorzugsweise weniger als 13 %, abnimmt. Denn beim Einbrennen einer Elektrotauchlackschicht entsteht immer ein Substanzverlust durch das Verdampfen restlicher Lösemittel und durch die Abgabe von Spaltprodukten, die während des Vemetzens des Lackes entstehen. Durch das Ausgasen dieser Stoffe kann es zu Blasenbildungen kommen, so daß die Lackschicht insgesamt zerstört wird. Wenn die Vortrocknung jedoch bis zu den oben angegebenen Maximalgrenzen des Lösemittelgehaltes durchgeführt wird, führt das Ausgasen der restlichen Lösemittel und der Spaltprodukte zu keiner Verschlechterung der Produktqualität.

Nach dem bisherigen Stand der Technik wurde das Einbrennen der Elektrotauchlackschicht vor Aufbringen des Pulverlackes durchgeführt, um die beschriebenen Entgasungsphänomene zu vermeiden. Nach Ansicht der Fachwelt wurde es nicht für möglich gehalten, den Pulverlack auf eine nicht eingebrannte Elektrotauchlackschicht aufzubringen, ohne daß beide Schichten durch den Entgasungsvorgang zerstört würden. Dieses Vorurteil konnte mit dem erfindungsgemäßen Verfahren überwunden werden.

Auf den vorgenannten Elektrotauchlack wird erfindungsgemäß ein Pulverlack aufgetragen.

Wesentlich ist, daß die Vemetzungstemperaturen des Pulverlacks höher liegen als diejenigen des Elektrotauchlacks. Vorzugsweise liegt die Temperaturdifferenz bei 5 bis 60 °C, besonders bevorzugt bei10 bis 40 °C, ganz besonders bevorzugt bei 10 bis 30 °C, höchst bevorzugt bei 10 bis 20 °C.

Erfindungsgemäß kommen alle bekannten Lackformulierungen in Frage, z.B. jene, die in der EP-509 392, EP-509 393, EP-322 827, EP-517 536, US-5,055,524 und US-4,849,283 beschrieben sind. Insbesondere kann der Pulverlack bestehen aus Epoxidharzen, auch epoxidierten Novolacken, aus Vernetzungsmitteln, vorzugsweise phenolischen oder aminischen Härtern oder bicyclischen Guanidinen, Katalysatoren, Füllstoffen sowie ggf. Hilfsmitteln und Additiven.

Die erfindungsgemäß eingesetzten Pulverlacke enthalten vorzugsweise Epoxidharze, phenolische Vernetzungsmittel, Katalysatoren, Hilfsstoffe sowie ggf. Hilfsmittel und pulvertypischen Additive, Rieselhilfen.

Geeignete Epoxidharze sind alle festen Epoxidharze mit einem Epoxiäquivalentgewicht zwischen 400 und 3.000 vorzugsweise 600 bis 2.000. Dabei handelt es sich hauptsächlich um Epoxidharze auf Basis von Bisphenol A und Bisphenol F. Bevorzugt werden expoxidierte Novolackharze. Diese weisen vorzugsweise ein Epoxidäquivalentgewicht von 500 bis 1.000 auf.

Die Epoxidharze auf Basis von Bisphenol A und Bisphenol F weisen im allgemeinen eine Funktionalität von kleiner 2, die epoxidierten Novolackharze eine Funktionalität von größer 2 auf. Besonders bevorzugt werden in den erfindungsgemäßen Pulverlacken epoxidierte Novolackharze mit einem mittleren Funktionalität im Bereich von 2,4 bis 2,8 und mit einem Epoxidäquivalentgewicht im Bereich von 600 bis 850. Bei den epoxidierten Novolackharzen sind die phenolischen Hydroxylgruppen mit Alkyl-, Acryl- oder ähnlichen Gruppen verethert. Durch Umsetzung der phenolischen Hydroxylgruppen mit Epichlorhydriden werden Epoxidgruppen in das Molekül eingebracht. Ausgehend von Novolacken bildet sich dabei der sog. Epoxid-Novolack. Die epoxidierten Novolacke sind strukturverwandt mit Bisphenol A-Harzen. Epoxidierte Novolackharze können hergestellt werden durch Epoxidierung von Novolacken, die z.B. aus 3 bis 4 Phenolkernen, welche über Methylenbrücken miteinander verbunden sind, bestehen. Als Novolackharze können auch alkylsubstituierte Phenole, welche mit Formaldehyd umgesetzt werden, verwendet werden.

Geeignete Epoxidharze sind beispielsweise die unter folgenden Namen im Handel erhältlichen Produkte:

Epikote 1004, 1055, 3003, 3004, 2017 der Firma Shell-Chemie, DER 640, 671, 662, 663U, 664, 667 der Firma Dow sowie Araldit GT 6063, 6064, 6084, 6097, 7004, 7220, 7225 der Firma Ciba Geigy.

Als epoxifunktionelles Bindemittel für die Pulverklarlacke sind beispielsweise epoxidgruppenhaltige Polyacrylatharze geeignet, die durch Copolymerisation von mindestens einem ethylenisch ungesättigten Monomer, das mindestens eine Epoxidgruppe im Molekül enthält, mit mindestens einem weiteren ethylenisch ungesättigten Monomer, das keine Epoxidgruppe im Molekül enthält, herstellbar sind, wobei mindestens eines der Monomere ein Ester der Acrylsäure oder Methacrylsäure ist.

Epoxidgruppenhaltige Polyacrylatharze sind bekannt (vgl. z.B. EP-A-299 420, DE-B-22 14 650, DE-B-27 49 576, US-A-4, 091,048 und US-A-3, 781, 379).

Als Beispiele für die ethylenisch ungesättigte Monomere, die mindestens eine Epoxidgruppe im Molekül enthalten, werden Glycidylacrylat, Glycidylmethacrylat und Allylglycidylether genannt.

Als Beispiele für ethylenisch ungesättigte Monomere, die keine Epoxidgruppe im Molekül enthalten, werden Alkylester der Acryl- und Methacrylsäure, die 1 bis 20 Kohlenstoffatome im Alkylrest enthalten, insbesondere Methylacrylat, Methylmethacrylat, Ethylacrylat, Ethylmethacrylat, Butylacrylat, Butylmethylacrylat, 2-Ethylhexylacrylat und 2-Ethylhexylmethacrylat genannt. Weitere Beispiele für ethylenisch ungesättigte Monomere, die keine Epoxidgruppen im Molekül enthalten, sind Säuren, wie z.B. Acrylsäure und Methacrylsäure. Säureamide, wie z.B. Acrylsäure- und Methacrylsäureamid, vinylaromatische Verbindungen, wie Styrol, Methylstyrol und Vinyltoluol, Nitrile, wie Acrylnitril und Methacrylnitril, Vinyl- und Vinylidenhalogenide, wie Vinylchlorid und Vinylidenfluorid, Vinylester, wie z.B. Vinylacetat und hydroxylgruppenhaltige Monomere, wie z.B. Hydroxyethylacrylat und Hydroxyethylmethacrylat.

Das epoxidgruppenhaltige Polyacrylatharz weist üblicherweise ein Epoxidäquivalentgewicht von 400 bis 2.500, vorzugsweise 500 bis 1.500, besonders bevorzugt 600 bis 1.200, ein zahlenmittleres Molekulargewicht (gelpermeationschromatographisch unter Verwendung eines Polystyrolstandards bestimmt) von 1.000 bis 15.000, vorzugsweise von 1.200 bis 7.000, besonders bevorzugt von 1.500 bis 5.000 und eine Glasübergangstemperatur (TG) von 30 bis 80, vorzugsweise von 40 bis 70, besonders bevorzugt von 50 bis 70°C auf (gemessen mit Hilfe der differential scanning calometrie (DSC)).

Das epoxidgruppenhaltige Polyacrylatharz kann nach allgemein gut bekannten Methoden durch radikalische Polymerisation hergestellt werden.

Als Härter für das epoxidgruppenhaltige Polyacrylatharz geeignet sind beispielsweise Polyanhydride von Polycarbonsäuren oder von Mischungen aus Polycarbonsäuren, insbesondere Polyanhydride von Dicarbonsäuren oder von Mischungen aus Dicarbonsäuren.

Derartige Polyanhydride sind herstellbar, indem der Polycarbonsäure bzw. der Mischung aus Polycarbonsäuren Wasser entzogen wird, wobei jeweils zwei Carboxylgruppen zu einer Anhydridgruppe umgesetzt werden. Derartige Herstellungsverfahren sind gut bekannt und brauchen daher nicht näher erläutert zu werden.

Zur Aushärtung der Epoxidharze enthält der erfindungsgemäße Pulverlack phenolische oder aminische Härter. Zum Einsatz kommen können auch bicyclische Guanidine.

Dabei kann beispielsweise jedes beliebige Phenolharz verwendet werden, solange es die für Reaktivität erforderliche Methylol-Funktionalität aufweist. Bevorzugte Phenolharze sind unter alkalischen Bedingungen hergestellte Reaktionsprodukte von Phenol, substituierten Phenolen und Bisphenol A mit Formaldehyd. Unter derartigen Bedingungen wird die Methylolgruppe entweder ortho- oder para-ständig mit dem aromatischen Ring verknüpft. Besonders bevorzugt werden gemäß der vorliegenden Erfindung als phenolische Vernetzungsmittel hydroxylgruppenhaltige Bisphenol-A- oder Bisphenol-F-Harze mit einem Hydroxyäquivalentgewicht im Bereich von 180 bis 600, besonders bevorzugt im Bereich von 180 bis 300 eingesetzt. Derartige phenolische Vernetzungsmittel werden hergestellt durch Umsetzung von Bisphenol-A oder Bisphenol-F mit glycidylgruppenhaltigen Komponenten, wie z.B. dem Diglycidylether von Bisphenol-A. Derartige phenolische Vemetzungsmittel sind beispielsweise erhältlich unter der Handelsbezeichnung DEH 81, DEH 82 und DEH 87 der Firma Dow DX 171 der Firma Shell-Chemie und XB 3082 der Firma Ciba Geigy.

Die Epoxidharze und die phenolischen Vemetzungsmittel werden dabei in einem derartigen Verhältnis eingesetzt, daß die Zahl der Epoxidgruppen zur Zahl der phenolischen OH-Gruppen in etwa 1 : 1 beträgt.

Die erfindungsgemäßen Pulverlacke enthalten einen oder mehrere geeignete Katalysatoren für die Epoxidharz-Aushärtung. Geeignete Katalysatoren sind Phosphoniumsalze organischer oder anorganischer Säuren, Imidazol und Imidazolderivate, quartäre Ammoniumverbindungen sowie Amine. Die Katalysatoren werden im allgemeinen in Anteilen von 0,001 Gew.-% bis etwa 10 Gew.-%, bezogen auf das Gesamtgewicht des Epoxidharzes und des phenolischen Vernetzungsmittels, eingesetzt.

Beispiele für geeignete Phosphoniumsalz-Katalysatoren sind Ethyltriphenylphosphoniumiodid, Ethyltriphenylphosphoniumchlorid, Ethyltriphenylphosphoniumthiocyanat, Ethyltriphenylphosphonium-Acetat-Essigsäurekomplex, Tetrabutylphosphoniumiodid, Tetrabutylphosphoniumbromid und Tetrabutylphosphonium-Acetat-Essigsäurekomplex. Diese sowie weitere geeignete Phosphonium Katalysatoren sind z.B. beschrieben in US-PS 3, 477,990 und US-PS 3,341,580.

Geeignete Imidazol-Katalysatoren sind beispielsweise 2-Styrylimidazol, 1-Benzyl-2-methylimidazol, 2-Methylimidazol und 2-Butylimidazol. Diese sowie weitere Imidazol-Katalysatoren sind z.B. beschrieben in dem belgischen Patent Nr. 756,693.

Zum Teil enthalten handelsübliche phenolische Vernetzungsmittel bereits Katalysatoren für die Epoxidharz-Vernetzung.

Pulverlacke auf Basis Carboxylgruppen enthaltender Polyester und niedermolekularer, Epoxidgruppen enthaltender Vernetzungsmittel sind in großer Zahl bekannt und beispielsweise beschrieben in EP-A-389 926, EP-A-371 522, EP-A-326 230, EP-B-110 450, EP-A-110 451, EP-B-107 888, US 4,340,698, EP-B-119 164, WO 87/02043 und EP-B-10 805.

Insbesondere geeignet sind Pulverlacke nach DE 43 30 404.4, die dadurch gekennzeichnet sind, daß sie als filmbildendes Material
A) 35,0 - 92,2 Gew.-% Carboxylgruppen enthaltende Polyester mit einer Säurezahl von 10 - 150 mg KOH/g,
B) 0,8 - 20,1 Gew.-% niedermolekulare, Epoxidgruppen enthaltende Härtungsmittel,
C) 3,7 - 49,3 Gew.-% Epoxidgruppen enthaltende Polyacrylatharze mit einem Epoxidäquivalentgewicht von 350 - 2000 und
D) 0,5 - 13,6 Gew.-% niedermalekulare Di- und/oder Polycarbonsäuren und/oder Di- und/oder Polyanhydride
enthalten, wobei die Summe der Gew.ichtsanteile von A), B), C) und D) jeweils 100 Gew.-% und das Verhältnis de Epoxidgruppen der Pulverlacke zu der Summe der Carboxyl- und Anhydridgruppen der Pulverlacke 0,75 -1,25:1 beträgt.

Die als Komponente A) verwendeten Carboxylgruppen enthaltenden Polyester weisen eine Säurezahl im Bereich von 10 - 150 mg KOH/g, bevorzugt im Bereich von 30 - 100 mg KOH/g, auf. Die Hydroxylzahl der Polyesterharze sollte ≤ 30 mg KOH/g betragen. Bevorzugt werden Polyester mit einer Carboxi-Funktionalität von ≥ 2 eingesetzt. Die Polyester werden nach den üblichen Methoden (vergleiche z.B. Houben Weyl, Methoden der Organischen Chemie, 4. Auflage, Band 14/2, Georg Thieme Verlag, Stuttgart 1961) hergestellt.

Als Carbonsäurekomponente zur Herstellung der Polyester sind aliphatische, cycloaliphatische und aromatische Di- und Polycarbonsäuren geeignet, wie z.B. Phthalsäure, Terephthalsäure, Isophthalsäure, Trimellitsäure, Pyromellitsäure, Adipinsäure, Bernsteinsäure, Glutarsäure, Pimelinsäure, Suberinsäure, Cyclohexandicarbonsäure, Acelainsäure, Sebacinsäure u.ä.. Diese Säuren können dabei auch in Form ihrer veresterungsfähigen Derivate (z.B. Anhydride) oder ihrer umesterungsfähigen Derivate (z.B. Dimethylester) eingesetzt werden.

Als Alkoholkomponente zur Herstellung der Carboxylgruppen enthaltenden Polyester A) sind die üblicherweise eingesetzten Diund/oder Polyole geeignet, z.B. Ethylenglykol, Propandiol-1,2 und Propandiol-1,3, Butandiole, Diethylenglykol, Triethylenglykol, Tetraethylenglykol, Hexandiol-1,6, Neopentylglykol, 1,4-Dimethylolcyclohexan, Glycerin, Trimethylolethan, Trimethylolpropan, Pentaerythrit, Ditrimethylolpropan, Dipentaerythrit, Diglycerin u.ä.

Die so erhaltenen Polyester können dabei einzeln oder als Mischung verschiedener Polyester eingesetzt werden. Die als Komponente A) geeigneten Polyester haben im allgemeinen eine Glasübergangstemperatur oberhalb von 30 °C.

Beispiele für geeignete handelsübliche Polyester sind die unter den folgenden Markennamen im Handel erhältlichen Produkte: Crylcoat 314, 340, 344, 2680, 316, 2625, 320, 342 und 2532 der Firma UCB, Drogenbos, Belgien; Grilesta 7205, 7215, 72-06, 72-08, 72-13, 72-14, 73-72, 73-93 und 7401 der Firma Ems-Chemie; Neocrest P670, P671, P672, P678, P662 der Firma ICI sowie Uralac P2400, P2450, P5980, PS 998, P 3561 Uralac P3400 und Uralac P5000 der Firma DSM.

Als saure Polyesterkomponente A) kommen auch ungesättigte, Carboxylgruppen enthaltende Polyesterharze in Frage. Diese werden erhalten durch Polykondensation, beispielsweise von Maleinsäure, Fumarsäure oder anderen aliphatischen oder cycloaliphatischen Dicarbonsäuren mit einer ethylenisch ungesättigten Doppelbindung, ggf. zusammen mit gesättigten Polycarbonsäuren, als Polycarbonsäurekomponente. Die ungesättigten Gruppen können auch durch die Alkoholkomponente, z.B. durch Trimethylolpropanmonoallylether, in den Polyester eingeführt werden.

Die erfindungsgemäßen Pulverlacke enthalten als Komponente B) 0,8 - 20,1 Gew.-% niedermolekulare, Epoxidgruppen enthaltende Härtungsmittel. Ein Beispiel für ein besonders geeignetes niedermolekulares, Epoxidgruppen enthaltendes Härtungsmittel ist Triglycidylisocyanurat (TGIC). TGIC ist im Handel beispielsweise unter der Bezeichnung Araldit PT 810 (Hersteller: Ciba Geigy) erhältlich. Weitere geeignete niedermolekulare Epoxidgruppen enthaltende Härtungsmittel sind 1,2,4-Triglycidyltriazolin-3,5-dion, Diglycidylphthalat und der Diglycidylester von Hexahydrophthalsäure.

Unter Epoxidgruppen enthaltenden Polyacrylatharzen (Komponente C) werden Polymere verstanden, die durch Copolymerisation von mindestens einem ethylenisch ungesättigten Monomer, das mindestens eine Epoxidgruppe im Molekül enthält, mit mindestens einem weiteren ethylenisch ungesättigten Monomer, das keine Epoxidgruppe enthält, herstellbar sind, wobei mindestens eines der Monomere ein Ester der Acrylsäure oder der Methacrylsäure ist.

Epoxidgruppenhaltige Polyacrylatharze sind bekannt (vgl. z.B. EP-A-299 420, DE-B-22 14 650, US-A-4,091,048 und US-A-3,781,379).

Als Beispiele für ethylenisch ungesättigte Monomere, die mindestens eine Epoxidgruppe im Molekül enthalten, werden Glycidylacrylat, Glycidylmethacrylat und Allylglycidylether genannt.

Als Beispiele für ethylenisch ungesättigte Monomere, die keine Epoxidgruppe im Molekül enthalten, werden Alkylester der Acryl- und Methacrylsäure, die 1 bis 20 Kohlenstoffatome im Alkylrest enthalten, insbesondere Methylacrylat, Methylmethacrylat, Ethylacrylat, Ethylmethacrylat, n-Butylacrylat, iso-Butylacrylat, t-Butylacrylat und die entsprechende Methacrylate, 2-Ethylhexylacrylat und 2-Ethylhexylmethacrylat genannt. Weitere Beispiele für ethylenisch ungesättigte Monomere, die keine Epoxidgruppen im Molekül enthalten, sind Säuren, wie z.B. Acrylsäure und Methacrylsäure, Säureamide, wie z.B. Acrytsäure- und Methacrylsäureamid, vinylaromatische Verbindungen, wie Styrol, Methylstyrol und Vinyltoluol, Nitrile, wie Acrylnitril und Methacrylnitril, Vinyl- und Vinylidenhalogenide, wie Vinylchlorid und Vinylidenfluorid, Vinylester, wie z.B. Vinylacetat und Vinylpropionat, und hydroxylgruppenhaltige Monomere, wie z.B. Hydroxyethylacrylat und Hydroxyethylmethacrylat.

Das Epoxidgruppen enthaltende Polyacrylatharz (Komponente C) weist ein Epoxidäquivalentgewicht von 350 bis 2000 auf. Üblicherweise haben die Epoxidgruppen enthaltenden Polyacrylatharze ein zahlenmittleres Molekulargewicht (gelpermeationschromatographisch unter Verwendung eines Polystyrolstandards bestimmt) von 1000 bis 15000 und eine Glasübergangstemperatur (T_{G}) von 30 - 80 (gemessen mit Hilfe der Differential Scanning Calorimetry (DSC).

Das Epoxidgruppen enthaltende Acrylatharz kann nach allgemein gut bekannten Methoden durch radikalische Polymerisation hergestellt werden. Im Handel sind derartige Epoxidgruppen enthaltende Polyacrylatharze beispielsweise erhältlich unter der Bezeichnung Almatex PD 7610 und Almatex PD 7690 (Hersteller: Mitsui Toatsu).

Als Bindemittel enthalten die erfindungsgemäßen Pulverlacke als Komponente D) 0,5 - 13,6 Gew.-% niedermolekulare Di- und/oder Polycarbonsäuren und/oder Di- und/oder Polyanhydride. Bevorzugt werden als Komponente D) gesättigte, aliphatische und/oder cycloaliphatische Dicarbonsäuren verwendet, wie z.B. Glutarsäure, Adipinsäure, Pimelinsäure, Suberinsäure, Acelainsäure, Cyclohexandicarbonsäure, Sebacinsäure, Malonsäure, Dodecandisäure und Bemsteinsäure. Darüber hinaus sind als Komponente D) auch aromatische Di- und Polycarbonsäuren geeignet, wie z.B. Phthalsäure, Terephthalsäure, isophthalsäure, Trimellitsäure und Pyromellitsäure, selbstverständlich auch in Form ihrer Anhydride, soweit sie existieren. Besonders bevorzugt wird als Komponente D) Dodecandisäure (=1,10-Decandicarbonsäure) verwendet.

Die Mengen an den Pulverlackkomponenten A) bis D) werden derart gewählt, daß das Verhältnis der Epoxidgruppen aus B) und C) zu der Summe der Carboxyl- und Anhydridgruppen aus A) und D) 0,75-1,25:1 beträgt. Bevorzugt beträgt dieses Verhältnis 0, 9-1, 1: 1.

Die Puiverlacke enthalten 50 bis 90 %, vorzugsweise 60 bis 80 Gew.-% Bindemittel und 10 bis 50 Gew.-%, vorzugsweise 20 bis 40 Gew.-% Füllstoffe.

Als Füllstoffe kommen glycidylgruppenfunktionalisierte kristalline Kieselsäuremodifikationen in Betracht. Üblicherweise werden sie in dem genannten Bereich von 10 bis 50 Gew.-%, bezogen auf das Gesamtgewicht des Pulverlackes eingesetzt. In einigen Fällen sind jedoch auch Füllstoffanteile von mehr als 50 Gew.-% möglich.

Zu den kristallinen Kieselsäure-Modifikationen zählen Quarz, Cristobalit, Tridymit, Keatit, Stishovit, Melanophlogit, Coesit und faserige Kieselsäure. Die kristallinen Kieselsäure-Modifikationen sind glycidylgruppenfunktionalisiert, wobei die Glycidylgruppenfunktionalisierung durch eine Oberflächenbehandlung erzielt wird. Es handelt sich dabei beispielsweise um Kieselsäure-Modifikationen auf der Basis von Quarz, Cristobalit und Quarzgut, die hergestellt werden durch Behandlung der kristallinen Kieselsäure-Modifikationen mit Epoxisilanen. Die glycidylgruppenfunktionalisierten Kieselsäure-Modifikationen sind auf dem Markt beispielsweise erhältlich unter der Bezeichnung Silbond^{R} 600 EST und Silbond^{R} 6000 EST (Hersteller: Quarzwerke GmbH) und werden hergestellt durch Umsetzung von kristallinen Kieselsäure-Modifikationen mit Epoxisilanen.

Vorteilhafterweise enthalten die Pulverlacke 10 bis 40 Gew.-%, bezogen auf das Gesamtgewicht des Pulverlackes, an glycidylgrppenfunktionalisierten kristallinen Kieselsäuremodifikationen.

Die Pulverlacke können noch weitere anorganische Füllstoffe, beispielsweise Titanoxid, Bariumsulfat und Füllstoffe auf Silikatbasis, wie z.B. Talkum, Kaolin, Magnesium-, Aluminiumsilikate, Glimmer und ähnliche enthalten. Außerdem können die Pulverlacke ggf, noch Hilfsmittel und Additive enthalten. Beispiele hierfür sind Verlaufsmittel, Rieselhilfen und Entgasungsmittel, wie beispielsweise Benzoin.

Zur Unterstützung eines zerstörungsfreien Ausgasens können dem Pulverlack schließlich Entgasungsmittel zugesetzt werden. Vorzugsweise liegen die Konzentrationen dieses Entgasungsmittels bei ≤ 2 Gew.-%,besonders bevorzugt bei 0, 1 bis 0,8 Gew.%, ganz besonders bevorzugt bei 0, 2 bis 0, 5 Gew.%, höchst bevorzugt bei ≤ 0, 4 Gew.%.

Als Entgasungsmittel kommen insbesondere Verbindungen der Formel in Betracht,wobei R ein Alkanol mit 1 - 6 C-Atomen ist. Hierbei sind R₁ sowie R₂ Benzoyl - oder Phenylgruppen. R₁ sowie R₂ können darüber hinaus gleich oder verschieden sein. D.h. R₁ und R₂ können gleichermaßen Benzoyl - bzw. Phenylgruppen sein. Ebenso kann der eine Rest eine Benzoylgruppe sein, während der andere Rest eine Phenylgruppe ist. Beispiele für bevorzugt einsetzbare Verbindung ist Benzoylphenylmethanol (Benzoin).

Die Herstellung der Pulverlacke erfolgt nach bekannten Methoden (vgl. z.B. Produkt-Information der Firma BASF Lacke + Farben AG, "Pulverlacke", 1990) durch Homogenisieren und Dispergieren, beispielsweise mittels eines Extruders, Schneckenkneters u.ä.. Nach Herstellung der Pulverlacke werden diese durch Vermahlen und ggf. durch Sichten und Sieben auf die gewünschte Komgrößenverteilung eingestellt.

Die beschriebenen Pulverlacke werden im Anschluß an den Auftrag gemeinsam mit der Elektrotauchlackschicht eingebrannt. Während des Einbrennens der Elektrotauchlack- und Pulverlackschichten kommt es zu einem Schmelzen des Pulverlackes und damit zu seiner Gleichverteilung, sowie zu einer Aushärtung der Bindemittel. Vorzugsweise wird das Einbrennen bei Temperaturen von 150 bis 220 °C, ganz besonders bevorzugt bei 160 bis 200°C durchgeführt. Der Einbrennvorgang dauert dabei 10 bis 40 min., vorzugsweise 15 bis 30 min..

Für das Aufbringen des Pulverlackes kommen alle gängigen Methoden nach dem Stand der Technik in Frage. Besonders bevorzugt wird ein Aufbringen durch elektrostatische Haftung, vorzugsweise durch Anlegen einer Hochspannung oder durch Reibungsaufladung.

Eine bevorzugte Verwendung findet das erfindungsgemäße Verfahren bei der Beschichtung von Heizkörpern, Autokarosserien und Rutozubehörteilen, Maschinenteilen, Kompressoren, Regalen, Büromöbeln und vergleichbaren industriellen Produkten.

Zum Gegenstand der Erfindung gehört auch ein mehriagig beschichtetes Substrat, welches dadurch gekennzeichnet ist, daß es hergestellt wird, indem auf dem Substrat zuerst in einem Elektrotauchbad eine Schicht aus Elektrotauchlack aufgebracht und anschließend getrocknet, sodann eine Schicht Pulverlack aufgebracht wird und schließlich Elektrotauchlack und Pulverlack in einem Schritt gemeinsam eingebrannt werden.

Die Elektrotauchlackschicht des mehrfach beschichteten erfindungsgemäßen Substrates hat vorzugsweise eine Dicke von 5 bis 35 µm, ganz besonders bevorzugt 10 bis 25 µm. Die Pulverlackschicht hat vorzugsweise eine Dicke von 30 bis 200 µm, ganz besonders bevorzugt 50 bis 120 µm.

Die Durchführung des erfindungsgemäßen Verfahrens und die Herstellung des erfindungsgemäßen Substrates ist in den Figuren 1 und 2 schematisch dargestellt.
- Figur 1: zeigt den Schichtaufbau des Substrates.
- Figur 2: zeigt die Herstellungsschritte.

Figur 1 zeigt schematisch den Schichtaufbau des erfindungsgemäßen Substrates. Auf dem Substrat 1 selbst befindet sich zunächst die Schicht 2 aus Elektrotauchlack, die von einer in der Regel 10-fach dickeren Schicht 3 aus Pulverlack überdeckt wird.

Bei der Herstellung des erfindungsgemäßen Substrates wird das Substrat zunächst in einem Elektrotauchbad 4 beschichtet. Sodann wird es dem Elektrotauchbad entnommen und in einer Trocknungsanlage 5 durch Anblasen mit Luft getrocknet. Anschließend wird z.B. unter Anlegen einer Hochspannung in einer Kabine 6 Pulverlack fein verteilt auf die Oberfläche des Substrates aufgesprüht. Dieser Pulverlack wird dann in dem Ofen 7 gemeinsam mit der Elektrotauchlackschicht bei Temperaturen von ca. 150 bis 220 °C eingebrannt.

Im folgenden wird das erfindungsgemäße Verfahren anhand eines Beispiels näher erläutert.

### 1. Herstellung eines aktive Wasserstoffatome aufweisenden, aminmodifizierten Epoxidharzes

In einem Reaktionsgefäß werden 1780 g Epikote 1001 (Epoxidharz der Fa. Shell mit einem Epoxidäquivalentgewicht von 500), 280 g Dodecylphenol und 105 g Xylol vorgelegt und unter Stickstoffatmosphäre bei 120 °C aufgeschmolzen. Anschließend werden unter leichtem Vakuum Wasserspuren durch Auskreisen entfernt. Dann gibt man 3 g N,N-Dimethylbenzylamin zu, erwärmt die Reaktionsmischung auf 180 °C und hält diese Temperatur für ca. 3 h, bis das Epoxidäquivalentgewicht (EEW) auf 1162 angestiegen ist. Sodann kühlt man und gibt in rascher Abfolge 131 g Hexylglykol, 131 g Diethanolamin und 241 g Xylol zu. Dabei steigt die Temperatur leicht an. Danach läßt man das Reaktionsgemisch auf 90 °C abkühlen und gibt zur weiteren Verdünnung 183 g Butylglykol und 293 g Isobutanol zu. Wenn die Temperatur auf 70 °C gefallen ist, gibt man 41 g N,N,-Dimethylaminopropylamin zu, hält diese Temperatur für 3 h und trägt aus.

Das Harz hat einen Festgehalt von 70,2 % und einen Basengehalt von 0,97 Milliäquivalenten/Gramm.

### 2. Herstellung eines blockierten aliphatischen Polyisocyanats

In einem Reaktionsgefäß werden unter Stickstoffatmosphäre 488 g über Isocyanuratbildung trimerisiertes Hexamethylendiisocyanat (Handelsprodukt der BASF AG mit einem Isocyanatäquivalentgewicht von 193) und 170 g Methylisobutylketon vorgelegt und auf 50 °C erwärmt. Sodann läßt man 312 g Di-n-butylamin so zutropfen, daß die Innentemperatur bei 60 bis 70 °C gehalten wird. Nach Ende der Zugabe wird noch 1 h bei 75 °C gerührt und anschließend mit 30 g n-Butanol verdünnt und abgekühlt. Das Reaktionsprodukt hat einen Feststoffgehalt von 79,6 % (1 h bei 130 °C) und eine Aminzahl von kleiner als 5 mg KOH/g.

### 3. Herstellung einer wäßrigen Dispersion, die ein aktive Wasserstoffatome aufweisendes, kationisches aminmodifiziertes Epoxidharz und ein blockiertes aliphatisches Polyisocyanat als separate Komponente enthält

1120 g der gemäß Punkt 1. hergestellten Harzlösung werden mit 420 g der gemäß Punkt 2. hergestellten Lösung des blockierten Polyisocyanats bei Raumtemperatur unter Rühren gemischt. Sobald die Mischung homogen ist (nach etwa 15 Minuten) werden 2,2 g einer 50 Gew.-%-igen Lösung eines handelsüblichen Entschäumungsmittels (Surfynol; Handelsprodukt der Air Chemicals) in Ethylenglykolmonobutylether und 18 g Eisessig eingerührt. Danach werden 678 g entionisiertes Wasser über 4 Portionen verteilt zugegeben. Anschließend wird mit weiteren 1154 g entionisiertem Wasser in kleinen Portionen verdünnt.

Die resultierende wäßrige Dispersion wird in einer Vakuumdestillation von niedrigsiedenden Lösemitteln befreit und anschließend mit entionisiertem Wasser auf einen Feststoffgehalt von 33 Gew.-% verdünnt.

### 4. Herstellung eines Reibharzes gemäß DE-OS-34 22 457

640 Teile eines Diglycidylethers auf Basis von Bisphenol A und Epichlorhydrin mit einem Epoxid-Äquivalentgewicht von 485 und 160 Teile eines solchen mit einem Epoxid-Äquivalentgewicht von 189 werden bei 100 °C gemischt. In einem weiteren Gefäß werden 452 Teile Hexamethylendiamin vorgelegt, auf 100 °C erhitzt und 720 Teile der obigen heißen Epoxidharzmischung innerhalb einer Stunde zugegeben, wobei leicht gekühlt werden muß, um die Temperatur bei 100 °C zu halten. Nach weiteren 30 Min. wird unter Temperaturerhöhung und vermindertem Druck das überschüssige Hexamethylendiamin abgezogen, wobei zum Schluß eine Temperatur von 205 °C und ein Druck von 30 mbar erreicht wird. Anschließend werden 57,6 Teile Stearinsäure, 172,7 Teile Dimerfettsäure und 115 Teile Xylol zugesetzt. Dann wird innerhalb von 90 min bei 175 bis 180 °C das gebildete Wasser azeotrop abdestilliert. Anschließend werden 58 Teile Butylglykol und 322 Teile Isobutanol zugefügt. Das Produkt hat einen Feststoffgehalt von 70 Gew.-% und eine Viskosität, gemessen bei 75 °C mit einem Platten-Kegel-Viskosimeter, von 2240 mPas.

### 5. Hetstellung einer Pigmentpaste

586 Teile des gemäß Punkt 4. hergestellten Reibharzes werden mit 990 Teilen entionisiertem Wasser und 22 Teilen Eisessig intensiv vermischt. Anschließend wird mit 1129 Teilen TiO₂ und 146 Teilen eines Extenders auf Basis Aluminiumsilikat vermengt. Diese Mischung wird in einem Mahlaggregat auf eine Hegman-Feinheit von kleiner 12 µm zerkleinert. Danach wird entionisiertes Wasser zugegeben, bis ein Feststoffgehalt von 48 bis 52 Gew.-% (1/2 h, 180 °C ) erreicht worden ist.

### 6. Herstellung eines erfindungsgemäß eingesetzten Elektrotauchlackbades

2200 Gewichtsteile der gemäß Punkt 3. hergestellten Dispersion werden mit 810 Gewichtsteilen der gemäß Punkt 5. hergestellten Pigmentpaste versetzt und mit entionisiertem Wasser auf 5000 Gewichtsteile aufgefüllt.

### 7. Herstellung eines Erfindungsgemäßen eingesetzen Pulverlacks (21 a weitere)

### 8. Erfindungsgemäßes Beschichtungsverfahren

Ein Flachheizkörper Bauhöhe 600mm Baulänge 1000 mm mit 2 Platten, auf die innen jeweils 1 Konvektorblech geschweißt ist, wird entfettet und phosphatiert, dann in ein Elektrotauchlackbad getaucht und als Kathode geschaltet.

Parameter: Spannung zw. 100 und 400 V vorzugsweise 150 bis 300 V
Temperatur 24 bis 35 °C, vorzugsweise 28 bis 32 °C
Zeit 120 bis 300s, vorzugsweise 150 bis 240s.

Anschließend wird der Heizkörper gespült und mit Luft so weit abgeblasen, daß keine Flüssigkeit mehr abtropft. Dann wird der Heizkörper von außen mit Pulver beschichtet und in einen Trockenofen bei 150 bis 220 °C, vorzugsweise bei 160 bis 200 °C für 10 bis 40 min, vorzugsweise 15 bis 30 min eingebrannt.

Damit der so entstandene Pulverlackfilm keine Störungen aufweist, sollten bei diesem Einbrennvorgang möglichst wenige Spaltprodukte und Lösemittel aus der KTL entweichen. Vorzugsweise sollten die Einbrennverluste der KTL höchstens 15 % vorzugsweise höchstens 13 % betragen.

### Pulverbeispiel:

### Herstellung eines Epoxy-Polyester-Pulverlackes

In einen Vormischer werden 30 Teile Polyesterharz Uralac P 5980 (Polyesterharz der Fa. DSM mit einer Säurezahl von 70-85), 24 Teile Epoxidharz Epikote 1055 (Epoxidharz der Fa. Shell mit einem Epoxyäquivalentgewicht von 850), 6 Teile eines Verlaufmittelmasterbatch Epikote 3003 FCA-10, 0,2 Teile eines Polypropylenwachses Lancowaehs PP1362, 0,4 Teile Diphenoxy-2-Propanol (Entgasungsmittel), 30 Teile Titandioxid und 10 Teile Calciumcarbonat gegeben und vorgemischt. Im Extruder wird diese Vormischung bei Betriebstemperaturen zwischen 100 und 130°C dispergiert und nach dem Austrag aus der Extruderdüse schnellstmöglich über Quetschwalzen abgekühlt. Die Vermahlung wird in Sichtermühlen vorgenommen. Als besonders günstig hat sich eine klassifizierte Komgrößeneinstellung gezeigt.
- Zeile 22: Dann wird der Heizkörper von außen mit Pulverlack elektrostatisch beschichtet Parameter: Pistolenspannung 50 bis 90 Kilovolt, Abstand Pistole/Radiator 15 bis 45 cm.

## Patentansprüche

1. Verfahren zur mehrlagigen Beschichtung von Substraten mit Elektrotauchlack und Pulverlack, bei dem
a) auf ein Substrat (1) vorzugsweise aus Metall, insbesondere Eisen oder Zink mindestens eine Schicht (2) aus einem Flüssiglack, vorzugsweise aus einem Elektrotauchlack aufgebracht wird,
b) das Substrat (1) nach dem Tauchen ganz oder teilweise getrocknet wird,
c) mindestens eine Schicht Pulverlack (3) aufgebracht wird und
d) Elektrotauchlack und Pulverlack gemeinsam eingebrannt werden,
**dadurch gekennzeichnet, daß**
das Trocknen bei Temperaturen von ≤ 100 °C, vorzugsweise ≤ 40 °C erfolgt, und dadurch der Gehalt an Lösemitteln derart gesenkt wird, daß der Substanzverlust beim Einbrennen der Elektrotauchlackschicht durch Ausgasen von Lösemitteln und flüchtigen Spaltprodukten weniger als 20 %, vorzugsweise 13 %, beträgt.

2. Verfahren nach Anspruch 1,
**dadurch gekennzeichnet, daß**
das Vortrocknen der Elektrotauchlackschicht durch Anblasen mit Luft und/oder bei erhöhten Temperaturen, vorzugsweise bis 40°C, erfolgt.

3. Verfahren nach einem der Ansprüche 1 oder 2,
**dadurch gekennzeichnet, daß**
das Trocknen ≤ 60 min., vorzugsweise ≤ 30 min. dauert.

4. Verfahren nach einem der Ansprüche 1 bis 3,
**dadurch gekennzeichnet, daß**
das gemeinsame Einbrennen von Elektrotauchlack und Pulverlack bei Temperaturen von 150 bis 220°C, vorzugsweise 160 bis 200°C erfolgt.

5. Verfahren nach Anspruch 4,
**dadurch gekennzeichnet, daß**
das gemeinsame Einbrennen für eine Dauer von 10 bis 40 min, vorzugsweise 15 bis 30 min, erfolgt.

6. Verfahren nach einem der Ansprüche 1 bis 5,
**dadurch gekennzeichnet, daß**
die Aufbringung des Pulverlackes durch elektrostatische Haftung, vorzugsweise durch Hochspannung oder Reibungsaufladung erfolgt.

7. Verfahren nach einem der Ansprüche 1 bis 6,
**dadurch gekennzeichnet, daß** in Schritt a) ein Elektrotauchlack eingesetzt wird, der bei weniger als 170 °C, vorzugsweise 140 °C bis 160 °C vernetzt.

8. Verfahren nach einem der Ansprüche 1 bis 7,
**dadurch gekennzeichnet, daß** ein Pulverlack eingesetzt wird, dessen Vernetzungstemperatur 10 bis 60 °C, vorzugsweise 10 bis 40 °C über der Vernetzungstemperatur des Elektrotauchlacks liegt.

9. Verfahren nach einem der Ansprüche 1 bis 8,
**dadurch gekennzeichnet, daß** ein Pulverlack eingesetzt wird, der Entgasungsmittel in einer Konzentration von bis zu 2 Gew.-%, ganz besonders bevorzugt 0,4 Gew.-% enthält.

10. Verfahren nach einem der Ansprüche 1 bis 9,
**dadurch gekennzeichnet, daß** der Pulverlack als Entgasungsmittel Verbindungen der Formel enthält, wobei R ein Alkanol mit 1 - 6 C-Atomen ist und R₁ sowie R₂ Benzoyloder Phenylgruppen sind und wobei R₁ sowie R₂ gleich oder verschieden sein können.

## Claims

1. A process for the multilayer coating of substrates with electrodeposition and powder coating materials, in which
a) to a substrate (1) made preferably of metal, especially iron or zinc, at least one coat (2) of a liquid coating material, preferably an electrodeposition coating material, is applied,
b) after deposition the substrate (1) is wholly or partially dried,
c) at least one coat of powder coating material (3) is applied, and
d) electrodeposition coating material and powder coating material are jointly baked,
wherein drying takes place at temperatures of ≤100°C, preferably ≤40°C, and wherein the content of solvents is lowered such that the loss of substance when baking the electrodeposition coat, by gaseous expulsion of solvents and volatile elimination products, is less than 20%, preferably 13%.

2. The process as claimed in claim 1, wherein the predrying of the electrodeposition coat takes place by blowing with air and/or at elevated temperatures, preferably up to 40°C.

3. The process as claimed in either of claims 1 and 2, wherein drying lasts ≤60 minutes, preferably ≤30 minutes.

4. The process as claimed in one of claims 1 to 3, wherein the joint baking of electrodeposition coating material and powder coating material takes place at temperatures from 150 to 220°C, preferably from 160 to 200°C.

5. The process as claimed in claim 4, wherein the joint baking takes place for a duration of from 10 to 40 minutes, preferably from 15 to 30 minutes.

6. The process as claimed in one of claims 1 to 5, wherein the application of the powder coating material takes place by electrostatic adhesion, preferably by high voltage or frictional charging.

7. The process as claimed in one of claims 1 to 6, wherein the electrodeposition coating material employed in step a) crosslinks at less than 170°C, preferably from 140°C to 160°C.

8. The process as claimed in one of claims 1 to 7, wherein a powder coating material is employed whose crosslinking temperature lies from 10 to 60°C, preferably from 10 to 40°C above the crosslinking temperature of the electrodeposition coating material.

9. The process as claimed in one of claims 1 to 8, wherein a powder coating material is employed which comprises degassing agent(s) in a concentration of up to 2% by weight, with very particular preference 0.4% by weight.

10. The process as claimed in one of claims 1 to 9, wherein the powder coating material comprises as degassing agents compounds of the formula in which R is an alkanol having 1 - 6 carbon atoms and R₁ and R₂ are benzoyl- or phenyl groups, and where R₁ and R₂ can be identical or different.

## Revendications

1. Procédé en vue du revêtement multicouches de substrats à l'aide d'un vernis pour trempage électrophorétique et d'un vernis en poudre, lors duquel
a) au moins une couche (2) provenant d'un vernis fluide, de préférence, d'un vernis pour trempage électrophorétique, est appliquée sur un substrat (1), de préférence, en métal, en particulier, en fer ou en zinc,
b) le substrat (1) est séché après l'immersion complètement ou partiellement,
c) au moins une couche de vernis en poudre (3) est appliquée, et
d) le vernis pour trempage électrophorétique et le vernis en poudre sont durcis par cuisson simultanément,
**caractérisé en ce que** le séchage se fait à des températures ≤ 100°C, de préférence, ≤ 40°C, et **en ce que**, de ce fait, la teneur en solvants est réduite à un point tel que la perte de substances, lors du durcissement par cuisson de la couche de vernis pour trempage électrophorétique, par dégazage des solvants et des produits de clivage volatils est de moins de 20%, de préférence, de 13%.

2. Procédé selon la revendication 1, **caractérisé en ce que** le séchage préalable de la couche de vernis pour trempage électrophorétique se fait par soufflage à l'aide d'air et/ou à températures élevées, de préférence, allant jusqu'à 40°C.

3. Procédé selon l'une quelconque des revendications 1 ou 2, **caractérisé en ce que** le séchage dure ≤ 60 minutes, de préférence, ≤ 30 minutes.

4. Procédé selon l'une quelconque des revendications 1 à 3, **caractérisé en ce que** la cuisson conjointe du vernis pour trempage électrophorétique et du vernis en poudre se fait à des températures de 150 à 220°C, de préférence, de 160 à 200°C.

5. Procédé selon la revendication 4, **caractérisé en ce que** la cuisson conjointe se fait pour une durée de 10 à 40 minutes, de préférence, de 15 à 30 minutes.

6. Procédé selon l'une quelconque des revendications 1 à 5, **caractérisé en ce que** l'application du vernis en poudre se fait par adhérence électrostatique, de préférence, par une tension élevée ou par un chargement par friction.

7. Procédé selon l'une quelconque des revendications 1 à 6, **caractérisé en ce que**, dans l'étape a) l'on utilise un vernis pour trempage électrophorétique, qui se réticule à une température de moins de 170°C, de préférence, à une température de 140°C à 160°C.

8. Procédé selon l'une quelconque des revendications 1 à 7, **caractérisé en ce que** l'on utilise un vernis en poudre, dont la température de réticulation se situe à une valeur de 10 à 60°C, de préférence, de 10 à 40°C au-dessus de la température de réticulation du vernis pour trempage électrophorétique.

9. Procédé selon l'une quelconque des revendications 1 à 8, **caractérisé en ce que** l'on utilise un vernis en poudre qui contient des agents de dégazage dans une concentration allant jusqu'à 2% en poids, tout particulièrement, de préférence, de 0,4% en poids.

10. Procédé selon l'une quelconque des revendications 1 à 9, **caractérisé en ce que** le vernis en poudre contient, en tant qu'agent de dégazage, des composés de la formule R étant un alcanol ayant 1 - 6 atomes de C et R₁ ainsi que R₂ étant des groupements benzoyle ou phényle et R₁ et R₂ pouvant être identiques ou différents.
